# EUROPÄISCHE PATENTSCHRIFT

(11) **EP 0 044 812 B1**
(45) Veröffentlichungstag und Bekanntmachung des Hinweises auf die Patenterteilung: **19.06.1985**
(21) Anmeldenummer: 81810290.7
(22) Anmeldetag: 16.07.1981
(51) Int. Cl.: G03C 5/52

(54) **Verfahren zur Herstellung maskierter positiver Farbbilder nach dem Silberfarbbleichverfahren und das in diesem Verfahren verwendete Silberfarbbleichmaterial**
Process for the formation of masked positive colour images according to the silver dye-bleaching process, and the silver dye-bleaching material used in this process
Procédé pour la formation d'images positives masquées en couleur selon le procédé de blanchiment des couleurs à l'argent et matériau photographique pour le procédé de blanchiment des couleurs à l'argent utilisé dans ce procédé

(30) Priorität: 22.07.1980 CH 5588/80
(43) Veröffentlichungstag der Anmeldung: 27.01.1982
(73) Patentinhaber: CIBA-GEIGY AG, 4002 Basel (CH)
(72) Erfinder: Mollet, Herbert, CH-1711 Tentlingen (CH); Wyrsch, Dieter, Dr., CH-1723 Marly (CH)

## Beschreibung

Die vorliegende Erfindung betrifft ein Verfahren zur Herstellung maskierter positiver Farbbilder nach dem Silberfarbbleichverfahren und das in diesem Verfahren verwendete Silberfarbbleichmaterial. Photographische Verfahren zur Herstellung farbiger Abbildungen oder zur Wiedergabe farbiger Vorlagen arbeiten praktisch ausschließlich nach dem subtraktiven Prinzip. Im allgemeinen werden dabei auf einem transparenten oder opaken Träger drei übereinanderliegende Schichten verwendet, die je ein Teilbild in den subtraktiven Grundfarben Blaugrün, Purpur und Gelb enthalten. Es ist damit möglich, alle innerhalb des durch die drei Grundfarben bestimmten Farbraumes liegenden Farbtöne wiederzugeben. Durch geeignete Wahl der Bildfarbstoffe können damit die in der Natur oder Vorlage vorkommenden Farben hinsichtlich Tonwert und Sättigung befriedigend wiedergegeben werden. Voraussetzung dafür ist eine günstige gegenseitige Abstimmung innerhalb des Farbstofftripels und eine hohe Sättigung der einzelnen Grundfarben.

Unter praktischen Bedingungen stellt sich dabei allerdings eine Schwierigkeit ein, die mit einfachen photographischen Mitteln nicht ohne weiteres zu überwinden ist: die Farbstoffe, die für die Wiedergabe der drei Grundfarben Blaugrün, Purpur und Gelb zur Verfügung stehen, weisen nämlich alle neben der erwünschten Absorption in einer der drei komplementären Hauptfarben Rot, Grün oder Blau noch mindestens ein weiteres, wenn auch schwächeres Absorptionsgebiet in einem den beiden anderen Grundfarben zugeordneten Spektralgebiet auf. Diese sogenannte Nebenfarbdichte verhindert an sich nicht die Wiedergabe aller innerhalb des Farbraumes vorkommenden Farb- und Helligkeitswerte; sie hat aber zur Folge, daß eine Änderung der Farbdichte innerhalb einer Farbschicht, wie sie nach bekannten photographischen Verfahren mit Hilfe einer entsprechend sensibilisierten Silberhalogenidemulsion erzielt werden kann, sowohl die Hauptfarbdichte, wie auch die Nebenfarbdichte betrifft. Daraus ergeben sich unerwünschte Farbverschiebungen und Sättigungsverluste, welche die Farbtreue bei der Wiedergabe einer Vorlage ganz erheblich stören.

Nebenfarbdichten sind grundsätzlich bei allen drei subtraktiven Grundfarben vorhanden: beim Gelb (Hauptabsorption im Blau) im Rot und Grün, beim Purpur (Hauptabsorption im Grün) im Rot und Blau und beim Blaugrün (Hauptabsorption im Rot) im Grün und Blau. Besonders stark und deshalb störend sind die Nebenfarbdichten der Purpurfarbstoffe im Blau und Rot, ferner die Nebenfarbdichte des Blaugrünfarbstoffs im Blau. Etwas weniger störend ist c' e Nebenfarbdichte des Blaugrünfarbstoffs im Grün, und in noch geringerem Maße sind es diejenigen des Gelbfarbstoffs im Rot und Grün. Dies hat zur Folge, daß vor allem die Wiedergabe von reinen Blau- und Rottönen bei photographischen Farbmaterialien stets mit Schwierigkeiten verbunden ist.

Es hat nicht an Versuchen gefehlt, diesen grundsätzlichen Fehler der photographischen Farbmaterialien auf verschiedene Arten zu beheben oder doch zu mildern. Da bis jetzt keine Blaugrün-, Purpur-und Gelbfarbstoffe ohne störende Nebenfarbdichten gefunden werden konnten, mußte das Ziel auf Umwegen erreicht werden. Eines der als Maskierung bekannten Verfahren beruht darauf, daß man in zusätzlichen Schichten mit gegenläufiger Gradation die unerwünschte Nebenfarbdichte eines Farbstoffs derart kompensiert, daß, unabhängig von der jeweiligen Hauptfarbdichte, die Summe der Nebenfarbdichten in der zu maskierenden Schicht und der Maskenschicht kontant bleibt. Konsequent für alle sechs Nebenfarbdichten angewandt hat dieses Verfahren allerdings zur Folge, daß keine reinen Weißtöne (Abwesenheit jeglicher Farbdichte) mehr erzielt werden können, sondern im besten Fall neutrale Grautöne. Das Verfahren eignet sich deshalb in erster Linie zur Herstellung von Farbnegativen oder von Farbauszügen bei Reproduktionsverfahren, Verfahren also, bei denen der erwähnte Nachteil in der nachfolgenden Kopier- oder Reproduktionsstufe wiederum kompensiert werden kann.

Bei der Herstellung von subtraktiven Positivbildern nach dem Silberfarbbleichverfahren sind z. B. gemäß US-Patentschriften 2 387 754 und 2 193 931 Maskierverfahren angewendet worden.

Aus der US-Patentschrift 2 673 800 und der deutschen Auslegeschrift 1 181 055 ist bekannt, daß man nach dem Silberfarbbleichverfahren unter gleichzeitiger Anwendung der Silberkomplexdiffusion negative Farbbilder erhalten kann. Bei diesen Verfahren wird der Aufbau des entsprechenden Silberbildes durch physikalische Entwicklung bildmäßig durch Bromidionendiffusion aus einer in einer Nachbarschicht vorhandenen Silberbromidemulsion gesteuert. Auf einem ähnlichen Effekt, nämlich der Diffusion von Jodidionen, beruht ein Verfahren zur Herstellung von maskierten Bildern nach dem Silberfarbbleichverfahren wie es in der deutschen Auslegeschrift 2 547 720 beschrieben ist. Gemäß diesem Verfahren wird ein Material verwendet, bei dem sich zwischen einer ersten Schicht mit einem Farbstoff, dessen unerwünschte Nebenfarbdichte korrigiert werden soll, und einem zweiten Farbstoff, dessen Hauptfarbdichte der Nebenfarbdichte des ersten Farbstoffs entspricht, eine Schicht mit Entwicklungskeimen angeordnet ist, wobei dem ersten Farbstoff eine jodidhaltige, dem zweiten Farbstoff dagegen eine jodidfreie oder jodidarme Silberhalogenidemulsion zugeordnet ist. Bei der Entwicklung dieses Materials muß eine geringe Menge eines Silberhalogenidlösungsmittels, z B. Thiosulfat, zuge gon seil. Aus dal dem zweite« Farbatolf zugoordoton jodidtrolon Emulsion bildot sich aus dem unbelichteten und nicht entwickelbaren Silberhalogenid ein löslicher Komplex, der sich an don Kei men der Zwischenschicht zu metallischem Silber reduziert. Falls nun die dem ersten Farbstoff zuge ordnete Silberhalogenidemulsion belichtet ist, bilden sich bei der nachfolgenden Entwicklung an den Bildstellen Jodidionen, die ebenfalls in die Keimschicht einwandern und an den betreffenden Stellen die Silberanlagerung aus dem Komplex verhindern. Es entsteht in der Keimschicht ein Silberbild, das dem zum ersten Farbstoff gehörigen Silberbild gegenläufig ist. Dieses wird im nachfolgenden Bleichprozeß zur Ausbleichung des zweiten Farbstoffs verwendet, wodurch der gewünschte Maskiereffekt entsteht. Eine Weiterbildung dieses Verfahrens ist in der deutschen Offenlegungsschrift 2 831 814 beschrieben. Es wird hier, zur Verstärkung des Maskiereffekts, der Keimschicht noch eine sehr unempfindliche Emulsion und gegebenenfalls ein Stabilisator bzw. Entwicklungsverzögerer beigefügt. Der Reaktionsmechanismus bei der Entstehung des Maskenbildes bleibt der gleiche; die unempfindliche Silberhalogenidemulsion in der Keimschicht wirkt jedoch als zusätzlicher, auf die einwandernden Jodidionen ebenfalls reagierender Silberlieferant.

Die in den beiden letztgenannten Patentpublikationen beschriebenen Verfahren beruhen also auf der Bildung eines gegenläufigen Silberbildes durch physikalische Entwicklung an vorhandenen Keimen, wobei ein löslicher Silberkomplex das zum Aufbau des Bildes notwendige Silber liefert. Beide Verfahren haben sich für die Herstellung maskierter Bilder nach dem Silberfarbbleichverfahren als wertvoll erwiesen. Sie besitzen jedoch noch immer gewisse Nachteile, die mit der Bildung und Anreicherung von löslichen Silberkomplexen in der thiosulfathaltigen Entwicklerlösung zusammenhängen. So ist es zum Beispiel aus der Praxis der Komplexdiffusionsverfahren längst bekannt, daß solche Entwicklerlösungen sich mit der Zeit trüben und schließlich zur Abscheidung von Silberschlamm neigen. Dadurch werden die Gefäße, die in Entwicklungsmaschinen verwendeten Walzen und schließlich auch das photographische Material selbst verschmutzt. Es ist zwar möglich, diese Schlammabscheidung durch Zusatz von sog. Antischlammbildungsmitteln wie z. B. gewissen Mercaptanen oder organischen Disulfiden mindestens für eine gewisse Zeit zu verhindern, doch bedeutet dies einen zusätzlichen verteuernden Aufwand. Es hat sich außerdem gezeigt, daß die bei Anwesenheit selbst nur geringer Mengen Thiosulfat entstehenden Silberbilder schwerer bleichbar sind und deshalb die Verwendung spezieller Bleichbeschleuniger erfordern.

Aufgabe der vorliegenden Erfindung ist es nun, ein neues Verfahren zur Herstellung maskierter positiver Farbbilder nach dem Silberfarbbleichverfahren bereitzustellen, das diese noch bestehenden Nachteile weitgehend überwindet.

Es wurde gefunden, daß ein Maskiereffekt, unter Verzicht auf Silberkomplexdiffusion und die damit notwendige Anwesenheit des störenden Thiosulfats in der Entwicklerlösung erreicht werden kann, wenn man photographische Materialien für das Silberfarbbleichverfahren verwendet, die statt der Keimschicht (DE-OS 2 547 720, 2 831 814) eine Schicht mit einer vorverschleierten, bei der Entwicklung spontan zu praktisch maximaler Dichte entwickelnden Silberhalogenidemulsion enthalten. Die spontane Entwicklung einer solchen Emulsion, sofern sie selbst jodidfrei oder jodidarm ist, kann durch einwandernde Jodidionen in ähnlicher Weise beeinflußt werden, wie dies von der physikalischen Entwicklung von Silberkomplexen an Silberkeimen bekannt ist. Im Gegensatz zu den bekannten Verfahren handelt es sich dabei aber nicht um eine physikalische, sondern um eine normale chemische Entwicklung, d. h. das am Entwicklungskeim angelagerte Silber stammt nicht aus der Entwicklerlösung bzw. dem darin gelösten Silberkomplex, sondern unmittelbar aus dem Kristall, welches den Latentbildkeim enthält. Um auch in diesem Fall die Entwicklung durch einwandernde Jodidionen steuern zu können, ist es notwendig, den Beginn und die Geschwindigkeit der Entwicklung der Diffusionsgeschwindigkeit der Jodidionen anzupassen. Dies läßt sich entweder durch einen in der Schicht anwesenden, vorzugsweise substantiven Entwicklungsinhibitor, durch eine den verschleierten Silberhalogenidkristall umgebende diffusionshemmende Hülle oder durch Kombination beider Maßnahmen erreichen.

Silberhalogenidemulsionen, deren verschleierte Silberhalogenidkristalle mit einer diffusionshemmenden Hülle umgeben sind, lassen sich auf besonders einfache Weise nach der bekannten Core-shell-Technik erzeugen.

Solche Emulsionen eignen sich vorzüglich für die Verwendung in einer maskierenden Schicht eines photographischen Materials für das Silberfarbbleichverfahren.

Gegenstand der vorliegenden Erfindung ist somit ein Verfahren zur Herstellung maskierter positiver Farbbilder nach dem Silberfarbbleichverfahren durch Belichtung eines photographischen Materials für das Silberfarbbleichverfahren, Silberentwicklung, Farbbleichung, Silberbleichung und Fixierung, wobei die Silberbleichung gegebenenfalls zusammen mit der Farbbleichung und/oder der Fixierung in einem einzigen Verarbeitungsbad gleichzeitig durchgeführt werden kann und wobei das photographische Material
a) in mindestens einer Schicht mindestens einen ersten Farbstoff, von welchem mindestens eine unerwünschte Nebenfarbdichte kompensiert werden soll,
b) in der (den) Schicht(en) a) und/oder in einer zu dieser Schicht benachbarten Schicht (je) eine diesem (diesen) Farbstoff(en) zugeordnete jodidhaltige Silberhalogenidemulsion,
c) in mindestens einer weiteren Schicht mindestens (je) einen zweiten Farbstoff, dessen Hauptfarbdichte der (den) zu kompensierenden Nebenfarbdichte(n) des (der) ersten Farbstoff(e) entspricht, und
d) in der (den) Schicht(en) c) und/oder in einer zu dieser (diesen) benachbarten Schicht eine diesem (diesen) Farbstoff(en) zugeordnete jodidfreie oder im Vergleich zu den unter b) erwähnten Emulsionen jodidarme Silberhalogenidemulsion enthält, dadurch gekennzeichnet, daß das photographische Material
e) in der (den) Schicht(en) c) und/oder in mindestens einer weiteren Schicht, welche der (den) Schicht(en) c) benachbart ist, und welche von einer oder mehreren Schichten a) durch mindestens eine Zwischenschicht getrennt ist, eine jodidfreie oder jodidarme Core-shell-Emulsion, deren Partikel aus einem oberflächenverschleierten Silberhalogenidkern und einer diesen umhüllenden unverschleierten Silberhalogenidschale bestehen, wobei sich diese Emulsion durch Einwirkung eines Entwicklers spontan bis zur Maximaldichte entwickeln läßt, und gegebenenfalls einen Entwicklungsverzögerer enthält,

und daß die Entwicklung in einer von Silberkomplexbildnern freien Entwicklerlösung erfolgt.

Gegenstand der vorliegenden Erfindung ist ferner das neue photographische Silberfarbbleichmaterial zur Durchführung des erfindungsgemäßen Verfahrens.

Die Herstellung von Core-shell-Emulsionen ist unter anderem in den deutschen Offenlegungsschriften 1 597488, 2211 771 und 2801 127, sowie in der Research Disclosure 16 345 (1977) beschrieben worden. Als zu umhüllende Silberhalogenidkristalle können alle gebräuchlichen Silberhalogenide verwendet werden, also Silberchlorid, Silberbromid und Silberjodid oder Mischkristalle aus zwei oder allen drei Komponenten. Um ein gleichmäßiges Aufwachsen der Schale zu gewährleisten, ist es vorteilhaft, wenn die Silberhalogenidkristalle möglichst gleichgroß sind. Man verwendet deshalb in erster Linie monodisperse Emulsionen, wie sie nach bekannten Methoden, z. B. in kubischer oder oktaedrischer Kristalltracht hergestellt werden können. Die Herstellung monodisperser Emulsionen ist z. B. in der deutschen Offenlegungsschrift 1 904148 beschrieben.

Die aufzubringende Silberhalogenidschale kann aus demselben oder einem anderen Silberhalogenid wie der Kern bestehen. Auch das Radienverhältnis von Kern zu Schale kann in weiten Grenzen variiert werden, wobei für die vorliegende Erfindung in erster Linie Partikel in Frage kommen, deren Schalendicke im Verhältnis zum Kerndurchmesser verhältnismäßig klein ist.

Zum Aufbringen der Schale auf den Kern sind vor allem drei Methoden gebräuchlich:
a) das Auffällen von weiterem Silberha!ogenid durch gleichzeitige Zugabe von löslichem Silbersalz und einem löslichen Halogenid, wobei die Fällun_{%}Zjbedingungen (Konzentration, Geschwindigkeit) so gewählt werden, daß keine neuen Kristallisationskeime entstehen (z. B. deutsche Offenlegungsschrift 2 015 070).
b) Zugabe einer feindispersen Silberhalogenidemulsion, deren Kristalle wesentlich kleiner sind als die zu umhüllenden Kristalle. Die feindispersen Kristalle verschwinden, indem wie bei der Ostwaldreifung um die gröberen Kristalle der Silberhalogenidemulsion eine Schale aus dem Material der zugefügten feindispersen Emulsion aufwächst (z. B. U.S. Patentschrift 3 206 313).
c) durch Fällung während periodischem Wechsel des pAg-Wertes zwischen Silber- bzw. Halogenid- überschuß. Auf diese Art können Partikel mit mehrschichtigem Aufbau erzeugt werden (z. B. U. S. Patentschrift 3 917 485).

Die Core-shell-Technik ermöglicht es, an den zu umhüllenden Silberhalogenidkristallen die üblichen oberflächenbeeinflussenden photographischen Operationen, wie z. B. Reifung, Verschleierung, Sensibilisierung oder die Anlagerung weiterer Substanzen wie Stabilisatoren, Entwicklungsbeschleuniger und -verzögerer vorzunehmen, und die so behandelte Oberfläche nachher durch das Aufwachsen der Schale ins Innere des Kristalls zu verlegen [z. B. deutsche Offenlegungsschrift 2 260 117 oder E. Moisar und S. Wagner, Ber. Bunsengesellschaft 67,356 (1963)].

Es wurde gefunden, daß die Wahl einer geeigneten Schalendicke um den verschleierten Kern eines Core-shell-Partikels ein ausgezeichnetes Mittel darstellt, um den Beginn der Spontanentwicklung zu verzögern. Damit ist mit dem Eindiffundieren der entwicklungssteuernden Jodidionen eine zeitliche Übereinstimmung erreichbar. Schalendicken zwischen 5 und 100 nm, entsprechend etwa 7 bis 140 Silberhalogenid-Gitterebenen, vorzugsweise 10 bis 25 nm, bilden einen geeigneten Bereich für das erfindungsgemäße Verfahren.

Eine weitere Möglichkeit, den Entwicklungsbeginn der kernverschleierten Core-shell-Emulsionen zu beeinflussen, besteht in der Wahl verschiedener Konzentrationen eines Ammonium- oder Alkalimetallsulfits in der Entwicklerlösung. Durch die Sulfitkonzentration (2 bis 100 g je Liter Entwicklerlösung) kann die Kinetik der Spontanentwicklung in weiten Grenzen gesteuert werden.

Der Beginn und die Geschwindigkeit des Entwicklungsvorgangs können zusätzlich durch die Verwendung von entwicklungsverzögernden Substanzen beeinflußt werden. Solche Substanzen können vor dem Aufwachsen der Schale auf der verschleierten Oberfläche des Kerns adsorbiert werden.

Als Entwicklungsinhibitoren und -verzögerer eignen sich z. B. Benzotriazol, 2-Mercaptobenzthiazol, N-Methylmercaptotriazol, Phenylmercaptotetrazol, Triazolindolizin und deren Derivate. Eine wichtige Bedingung ist dabei, daß das Löslichkeitsprodukt des aus dem Entwicklungsverzögerer gebildeten Silbersalzes zwischen demjenigen des Silberchlorids und demjenigen des Silberjodids liegt (vgl. A. B. Cohen et al. in Photographic Sci. and Eng. 9, 96, (1965)).

Geeignet sind grundsätzlich alle bekannten Entwicklungsverzögerer, welche diese Bedingungen erfüllen. Vorzugsweise eignen sich jedoch solche Verbindungen, die in den photographischen Schichten diffusionsfest eingelagert werden können. Dies sind in erster Linie in Wasser schwer- oder praktisch unlösliche Verbindungen, die Ballastgruppen enthalten. Als solche eignen sich z. B. 5-Merpaptotetrazole, die in 1-Stellung mit vorzugsweise mehrkernigen Arylgruppen, wie z. B. Naphthyl oder Diphenyl, gegebenenfalls auch mit vorzugsweise höheren Alkylgruppen (C₃-C₁₈), oder mit Aralkyl mit mindestens 3, insbesondere 3 bis 18 Kohlenstoffatomen im Alkylteil substituiert sind. Als Arylgruppe im Aralkylrest kommen Phenyl und Naphthyl in Frage.

Als Entwicklungsverzögerer sind z. B. insbesondere geeignet:
5-Mercaptotetrazole, die in 1-Stellung mit einer der folgenden Gruppen substituiert sind:
   n-Propyl, i-Propyl, n-Butyl, i-Butyl, t-Butyl, i-Amyl, i-Octyl, t-Octyl, Nonyl, Decyl, Lauryl, Myristyl, Palmityl, Stearyl, Ditert.-butyl-phenyl, Octylphenyl, Dodecylphenyl, Naphthyl, α- oder ,8-Naphthyl oder Diphenyl. Nicht-diffusionsfeste Mercaptotetrazole ohne eigentliche Ballastgruppen können ebenfalls verwendet werden. Es muß aber in diesem Fall dafür gesorgt werden, daß der Entwicklungsverzögerer nicht in unerwünschter Richtung in eine Nachbarschicht diffundiert und z. B. die Entwicklung der Jodidionen liefernden Emulsionen verzögert. Dies kann z. B. durch Einschaltung einer Zwischenschicht verhindert werden. Unter dieser Bedingung können auch z. B. mit folgenden Gruppen in 1-Stellung substituierte 5-Mercaptotetrazole verwendet werden: Phenyl, mit Hydroxyl, Halogen (Chlor, Brom) oder Niederalkyl (C₂-C₃) substituiertes Phenyl, Benzoesäure-methyl- oder äthylester, Methyl oder Äthyl. Im allgemeinen ist jedoch die Verwendung diffusionsfester Entwicklungsverzögerer vorzuziehen, weil dadurch der Schichtaufbau, insbesondere von solchen Materialien mit einer Vielzahl von Farb- und Emulsionsschichten wesentlich vereinfacht werden kann. Die Entwicklungsverzögerer werden in Mengen von 1 bis 80 mMol, vorzugsweise von 3 bis 40 mMol pro Mol Silber der vorverschleierten Emulsion eingesetzt.

Die Verschleierung des Kerns eines Core-shell-Partikels erfolgt nach üblichen Methoden, z. B. durch diffuse Anbelichtung oder mit den gebräuchlichen chemischen Mitteln wie z. B. Thioharnstoffdioxid, Zinn(2)-chlorid, Hydrazin, Boranen, Formaldehydsulfoxylaten oder Goldsalzen (Komplexen). Da die verschleierten Kerne nicht zu schnell entwickeln sollen, verwendet man für ihre Herstellung vorzugsweise Silberbromid. Geringere Anteile bis zu etwa 20 Mol-Prozent Silberchlorid können eingesetzt werden; höhere Silberchloridanteile sind im allgemeinen zu schnell entwickelbar. Der Anteil an Silberjodid sollte nur gering sein, und etwa 1,0 Mol-Prozent nicht übersteigen, da sonst die im erfindungsgemäßen Verfahren verwendete Beeinflussung der Entwicklung durch einwandernde Jodidionen nicht gewährleistet wäre.

Falls die Oberfläche des Kernes noch mit einem Entwicklungsverzögerer behandelt wird, so erfolgt dies vorteilhaft nach der Verschleierung, jedoch noch vor dem Aufwachsen der Schale.

Die bei der Belichtung und nachfolgenden Verarbeitung des photographischen Materials sich abspielenden Vorgänge seien anhand der nachfolgenden Versuchsanordnung (siehe Fig. 1) mit zwei Bildfarbstoffen erläutert. Man verwendet dazu ein Material, welches auf einem transparenten Träger in der Reihenfolge von unten nach oben wie folgt beschichtet ist:
1. Eine Gelatineschicht mit einem bleichbaren purpurfarbenen Azofarbstoff und grünsensibilisiertem Silberbromojodid.
2. Eine Gelatinezwischenschicht.
3. Eine vorverschleierte, spontan entwickelbare Core-shell-Emulsion, die einen Entwicklungsverzögerer enthält.
4. Eine Gelatineschicht mit einem bleichbaren gelben Azofarbstoff.

Wird nun ein solches Material hinter einem Graukeil belichtet, nachfolgend entwickelt und wie üblich (Farb- und Silberbleichung und Fixierung) mit bekannten Behandlungsbädern weiterverarbeitet, so spielen sich folgende Vorgänge ab (Fig. 1):

### (A) Unbelichtete Stellen (maximale Dichte des Kopierkeils)

Die verschleierte Emulsion (3) entwickelt spontan zur Maximaldichte; die grünsensibilisierte Emulsion (1) bleibt unbelichtet und entwickelt nur bis zum Schleierniveau (A_{z}). Die der vorverschleierten Emulsion zugeordnete Gelbschicht (4) wird infolgedessen praktisch vollständig ausgebleicht, die Purpurschicht bleibt unangegriffen (A₃).

### (B) Belichtung mit blauem Licht

Da die gelbe Farbstoffschicht (4) für blaues Licht undurchlässig ist, wird die der Purpurschicht zugeordnete grünsensibilisierte Emulsionsschicht (1) nicht anbelichtet. Die Situation bleibt gleich wie unter (A), d. h. die Gelbschicht (4) wird maximal ausgebleicht, während die Purpurschicht (1) gänzlich erhalten bleibt (Ba).

### (C) Belichtung mit grünem oder weißem Licht

Die grünempfindliche Emulsion (1) wird, dem Keil entsprechend, stufenweise anbelichtet. Bei der Entwicklung (C₂) entstehen proportional zur erfolgten Belichtung, Jodidionen, die in die darüberliegende vorverschleierte Emulsionsschicht (3) diffundieren und dort die spontane, belichtungsunabhängige Entwicklung hemmen. Es entsteht damit in dieser Schicht ein zum Bild in der unteren Emulsionsschicht gegenläufiges Silberbild (3). Nach der Farb- und Silberbleichung bleibt in der Magentaschicht (1) ein mit der Vorlage gleichläufiges, in der Gelbschicht (4) ein gegenläufiges Farbstoffbild zurück (C₃).

Der vorstehend beschriebene Versuch dient dazu, die Wirkungsweise der Anordnung zu demonstrieren. In der Praxis wird man natürlich die Dicke und Silberhalogenidkonzentration dervorverschleierten Emulsionsschicht so einstellen, daß auch im Maximalfall, d. h. bei vollständig unbelichteter unterer Emulsionsschicht, nur derjenige Teil der Gelbschicht weggebleicht wird, welcher der maximalen Nebenfarbdichte im Blau der ungebleichten Purpurschicht entspricht.

Insbesondere verwendet man auch solche photographischen Silberfarbbleichmaterialien, in denen die optische Dichte mindestens einer Bildfarbstoffschicht, deren Hauptfarbdichte der zu kompensierenden Nebenfarbdichte einer andern Schicht entspricht, um einen Betrag erhöht ist, der den Dichteverlust nach einer Verarbeitung im unbelichteten oder blaubelichteten Zustand kompensiert.

Es ist leicht einzusehen, daß nach dem beschriebenen Verfahren eine Reihe verschiedener Maskiereffekte erzielt werden kann. Je nach der Anordnung der Schichten im gesamten Schichtpaket ist es dabei möglich, eine oder zwei Nebenfarbdichten eines Farbstoffs oder je eine Nebenfarbdichte von zwei Farbstoffen zu maskieren. Die Tabelle (Fig.2) zeigt die möglichen Schichtanordnungen und Kombinationen, die zu den verschiedenen Maskiereffekten führen.

Das Schema der Schichtanordnung zeigt dabei nur den allgemeinen Fall, bei welchem sich der Farbstoff und die zugeordnete, in der Komplementärfarbe der Grundfarbe sensibilisierte Emulsion in der gleichen Schicht befinden. Selbstverständlich können diese zusammengefügten Komponenten auch auf zwei oder sogar drei verschiedene, einander benachbarte Schichten verteilt werden. Derartige Schichtanordnungen sind z. B. in den deutschen CffenIegungsschriften 2 036 918, 2 132 835 und 2132 836 beschrieben worden. Sie dienen vor allem zur Beeinflussung der bei Silberfarbbleichmaterialien verhältnismäßig steilen Gradation oder auch zur Erhöhung der Empfindlichkeit.

Unter einer Silberhalogenidemulsion, die einer Farbstoffschicht zugeordnet ist, ist eine Emulsion zu verstehen, die nach Belichtung und Entwicklung ein Silberbild liefert, welches im nachfolgenden Farbbleichprozeß in der zugeordneten Farbstoffschicht in bekannter Weise ein gegenläufiges Farbstoffbild erzeugt. Üblicherweise ist die Emulsion dabei spektral so sensibilisiert, daß ihr Empfindlichkeitsmaximum mit dem Absorptionsmaximum des zugeordneten Bildfarbstoffs übereinstimmt (im Bereich der Komplementärfarbe des Bildfarbstoffs empfindlich ist). Aus drei solchen Farbstoff-Emulsionspaaren kann dann in bekannter Weise ein trichromatisches Material hergestellt werden, mit welchem sich das gesamte sichtbare Farbspektrum wiedergeben läßt. Es ist jedoch auch möglich, eine einem Farbstoff zugeordnete Emulsion in einem andern Spektralbereich zu sensibilisieren, wie dies z. B. in den infrarotempfindlichen Falschfarbenfilmen üblich ist.

Die den einzelnen Bildfarbstoffen zugeordneten sensibilisierten Silberhalogenidemulsionen können sich in derselben Schicht wie die zugehörigen Bildfarbstoffe oder teilweise sich in einer der Farbstoffschicht benachbarten Schicht befinden.

Unter benachbarten Schichten sind solche Schichten zu verstehen, die durch ihre gegenseitige Lage den Austausch chemischer Spezies - Moleküle oder Ionen - begünstigen. Der Begriff umfaßt deshalb auch solche Schichten, die nicht unmittelbar benachbart sind, sondern gegebenenfalls durch eine oder mehrere dünne, die Diffusion nicht behindernde Schichten voneinander getrennt sind.

Silberfarbbleichmaterialien für die Wiedergabe farbiger Vorlagen sind im allgemeinen trichromatisch und enthalten drei Farbschichten, je eine in den subtraktiven Grundfarben Gelb, Purpur und Blaugrün. Zur Erzielung spezieller Effekte können aber auch Materialien mit anderen Farben oder mit nur zwei Farbschichten Verwendung finden. Im übrigen können als Bildfarbstoffe die für diesen Zweck an sich bekannten Gelb-, Purpur- und Blaugrünfarbstoffe in Kombination mit den passenden spektralen Sensibilisatoren angewendet werden.

Bleichbare Farbstoffe, die für die Herstellung von farbstoffhaltigen Silberhalogenidemulsionen für das Silberfarbbleichmaterial geeignet sind, werden beispielsweise in den US-Patentschriften 3 454 402,3 443 953,3 804 630,3 716 368,3 877 949,3 623 874,3 931 142 und 4 051 123 beschrieben.

Das Material kann auch zusätzlich Schichten aufweisen, in denen von den beiden Komponenten Bildfarbstoffe und Silberhalogenid mindestens eine mindestens teilweise fehlt.

Als lichtempfindliche Silberhalogenidemulsionen werden normalerweise solche verwendet, welche Silberchlorid-, -bromid oder -jodid oder Gemische dieser Halogenide enthalten. Jodidhaltige Silberhalogenidemulsionen enthalten normalerweise zwischen 0,1 und 10, vorzugsweise 1 bis 5 Molprozent Silberjodid, der Rest besteht aus Silberchlorid und/oder -bromid (z. B. 0 bis 99,9 Molprozent Silberchlorid und 0 bis 99,9 Molprozent Silberbromid). Jodidfreie Silberhalogenidemulsionen enthalten vorzugsweise Silberchlorid, Silberbromid oder ein Silberchlorid-Silberbromidgemisch.

Zur Herstellung dieser Emulsionen wird gewöhnlich Gelatine als Schutzkolloid verwendet; es können aber auch andere wasserlösliche Schutzkolloide wie Polyvinylalkohol oder Polyvinylpyrrolidon usw. verwendet werden; ferner kann ein Teil der Gelatine durch Dispersionen nichtwasserlöslicher hochmolekularer Stoffe ersetzt werden. Gebräuchlich ist z. B. die Verwendung von Dispersionspolymerisaten aus aß-ungesättigten Verbindungen wie Acrylsäureestern, Vinylestern und -äthern, Vinylchlorid, Vinylidenchlorid sowie aus anderen Gemischen und Copolymerisaten.

Zwischenschichten (Sperr- oder Trennschichten) enthalten im allgemeinen nur reines Bindemittel, z. B. Gelatine und keinen Farbstoff, der zur Bildung eines Farbbildes beiträgt, oder kein Silberhalogenid. Falls es für den Gesamtschichtaufbau günstig ist, kann aber gegebenenfalls auch eine bereits vorhandene Emulsionsschicht oder eine Filterschicht als Trennschicht dienen. Die Trennschicht kann außer der Gelatine noch weitere Zusätze, wie die Farbbleichung hemmende Stoffe, zusätzliche Bindemittel, wie z. B. wasserlösliche Kolloide oder auch wasserlösliche Dispersionspolymerisate enthalten, ferner auch die für den Aufbau der anderen photographischen Schichten üblichen Zusätze wie Weichmacher, Netzmittel, Lichtschutzmittel, Filterfarbstoffe oder Härtungsmittel.

Die Emulsionen können auf übliche Schichtträger für photographisches Aufzeichnungsmaterial aufgebracht werden. Gegebenenfalls kann ein Gemisch aus mehreren Kolloiden zum Dispergieren der Silberhalogenide verwendet werden.

Der Träger kann beispielsweise aus gegebenenfalls pigmentiertem Cellulosetriacetat oder Polyester bestehen. Wenn er aus Papierfilz besteht, muß dieser beidseitig lackiert oder mit Polyäthylen beschichtet sein. Auf mindestens einer Seite dieses Trägers befinden sich die lichtempfindlichen Schichten, vorzugsweise in der bekannten Anordnung, d. h. zuunterst eine rot sensibilisierte Silberhalogenidemulsionsschicht, die einen blaugrünen Azofarbstoff enthält, darüber eine grün sensibilisierte Silberhalogenidemulsionsschicht, die einen purpurfarbenen Azofarbstoff enthält und zu oberst eine blau empfindliche Silberhalogenidemulsionsschicht, die einen gelben Azofarbstoff enthält. Das Material kann auch Unterschichten, Zwischenschichten, Filterschichten und Schutzschichten enthalten. Die gesamte Dicke der Schichten im trockenen Zustand soll in der Regel 20 um nicht übersteigen.

Die Verarbeitung der belichteten Silberfarbbleichmaterialien erfolgt in üblicher Weise und umfaßt die Silberentwicklung, die Farbbleichung, die Silberbleichung und die Fixierung und anschließende oder gegebenenfalls auch zwischen den einzelnen Stufen liegende Wässerungen (vgl. z. B. DE-OS 2 448 443). Die Farbbleichung und die Silberbleichung, gegebenenfalls auch die Fixierung, können in einer einzigen Behandlungsstufe zusammengefaßt werden.

Zur Silberentwicklung können Bäder üblicher Zusammensetzung verwendet werden, z. B. solche, die als Entwicklersubstanz Hydrochinon, gewünschtenfalls zusätzlich noch 1-Phenyl-3-pyrazolidon, aber keinen Silberkomplexbildner enthalten. Außerdem kann es günstig sein, wenn das Silberentwicklungsbad, wie in der Schweizer Patentschrift 405 929 beschrieben, noch zusätzlich einen Farbbleichkatalysator enthält.

Als Farbbleichbäder - sofern die Farbbleichung als getrennte Behandlungsstufe durchgeführt wird - werden mit Vorteil solche verwendet, die neben einer starken Säure, einem wasserlöslichen Jodid und einem Oxydationsschutzmittel für das Jodid einen Farbbleichkatalysator enthalten. Kombinierte Farb- und Silberfarbbleichbäder enthalten neben den angegebenen Komponenten in der Regel noch ein wasserlösliches Oxydationsmittel. Geeignete Farbbleichkatalysatoren sind in erster Linie Diazinverbindungen, z. B. Derivate des Pyrazins, Chinoxalins oder Phenazins. Sie sind z. B. in der deutschen Auslegeschrift 2 010 280, 2 144 298 und 2 144 297, in der französischen Patentschrift 1 489 460, in der US-Patentschrift 2 270 118, sowie in der DT-OS 2 448 442 beschrieben.

Unter starken Säuren sind hier solche zu verstehen, welche dem Farbbleichbad bzw. dem kombinierten Farb- und Silberbleichbad einen pH-Wert von höchstens 2 verleihen. Es können also z. B. Salzsäure, Phosphorsäure und insbesondere Schwefelsäure oder Sulfaminsäure verwendet werden.

Als wasserlösliches Jodid kann man Alkalijodide verwenden, wie beispielsweise Kaliumjodid oder Natriumjodid.

Geeignete Oxidationsmittel sind Nitrosoverbindungen, wie z. B. p-Nitrosodimethylanilin, Nitroverbindungen, wie z. B. aromatische Nitroverbindungen und vorzugsweise aromatische Mono- oder Dinitrobenzolsulfonsäuren, z. B. m-Nitrobenzolsulfonsäure.

Als Oxydationsschutzmittel verwendet man mit Vorteil Reduktone oder wasserlösliche Mercaptoverbindungen. Geeignete Reduktone sind insbesondere aci-Reduktone mit einer 3-Carbonyl-endiol-(1,2)-Gruppierung wie Reduktin, Triose-Redukton oder vorzugsweise Ascorbinsäure.

Als Mercaptoverbindungen kommen solche der Formel HSA(B)ₘ in Frage, worin A ein aliphätisches, cycloaliphatisches, araliphatisches, aromatisches oder heterocyclisches Brückenglied, B ein wasserlöslichmachender Rest und m eine ganze Zahl von höchstens 4 ist (DE-OS 2 258 076, 2 423 819).

Das Silberfixierbad kann in bekannter und üblicher Weise zusammengesetzt sein. Als Fixiermittel geeignet ist z. B. Natriumthiosulfat oder mit Vorteil Ammoniumthiosulfat, gewünschtenfalls mit Zusätzen wie Natriumbisulfit, Natriummetabisulfit und/oder Ammoniumbisulfit sowie gegebenenfalls Komplexierungsmittel, wie Äthylendiamintetraessigsäure.

Alle Behandlungsbäder können weitere übliche Zusätze wie z. B. Härtungsmittel, Netzmittel, optische Aufheller oder UV-Schutzmittel enthalten.

In den nachfolgenden Beispielen beziehen sich, sofern nicht anders vermerkt, Teile und Prozente auf das Gewicht.

### Beispiel 1

Auf einen weiß-opaken Träger werden nacheinander die folgenden Schichten vergossen:
a) eine grünsensibilisierte Silberjodidbromidgelatineemulsionsschicht (97,5 Mol-% AgBr, 2,5 Mol-% AgJ) mit einem Silbergehalt von 0,2 g/m², welche 0,13 g/m² des purpurfarbenen Azofarbstoffs der Formel enthält,
b) eine Gelatinezwischenschicht mit einem Auftragsgewicht von 5 g/m² Gelatine,
c) eine chemisch verschleierte und mit einem Entwicklungsverzögerer behandelte Core-shell-Emulsion mit einem Silbergehalt von 0,2 g/m². Der Schicht werden außerdem 0,15 g/m² eines gelben bleichbaren Azofarbstoffes der Formel

Die in dieser Schicht verwendete Emulsion wird wie folgt hergestellt:
Eine kubisch-monodisperse Silberbromidemulsion (Kantenlänge der Kristalle 0,55 µm) wird während einer Stunde bei 60°C mit einer Lösung von 0,01% Natriumformaldehydsulfoxylat (HOCH2S02Na 2 H₂0) und 0,001% Goldchlorwasserstoffsäure (HAuC1₄) chemisch verschleiert. Durch Zugabe von 3 mg 1-Phenyl-5-mercaptotetrazol pro g Silber in Form einer 1%igen Lösung wird die so verschleierte Emulsion inhibiert. Danach wird auf die so behandelten Silberbromidkristalle eine Silberbromidschale von 0,02 µm Dicke aufgefüllt. Anstelle des 1-Phenyl-5-mercaptotetrazols können auch Entwicklungsverzögerer wie Benzotriazol, 2-Mercaptobenzthiazol oder Triazoindolizin verwendet werden.

Eine Probe des so beschichteten Materials wird durch einen Stufonkeil mit grünom Licht belichtet und wie folgt verarbeitet:

### Zum Schluß wird gewässert.

Die verarbeitete Kopie zeigt danach ein zum Belichtungskeil gleichläufiges positives Purpurbild, dem ein gegenläufig abnehmendes Gelbbild überlagert ist. Die gemessenen analytischen Farbdichten sind in der folgenden Tabelle 1 wiedergegeben. Sie zeigen die Funktionsweise des erfindungsgemäßen Materials.

### Beispiel 2

Ähnlich wie im Beispiel 1 wird auf einem opaken Träger ein photographisches Material mit drei Schichten hergestellt:
a) Eine grünsensibilisierte Gelatine-Silberjodobromid-Emulsionsschicht (95 Mol-% Silberbromid, 5 Mol-% Silberjodid) mit einem Silbergehalt von 0,2 g/m², welche 0,13 g/m² des Purpurfarbstoffs der Formel (101) enthält,
b) eine Gelatinezwischenschicht mit einem Auftragsgewicht von 5 g/m²,
c) eine chemisch verschleierte und mit einem Entwickiungsverzögerer behandelte Core-shell-Emulsion mit einem Silbergehalt von 0,2 g/m². Der Schicht werden außerdem 0,15 g des bleichbaren gelben Azofarbstoffs der Formel (102) beigefügt.

Die Herstellung der Core-shell-Emulsion erfolgt gleich wie im Beispiel 1; die Kantenlänge der kubischen Silberhalogenidkristalle beträgt 0,9 µm für die Herstellung der Kristallschalen werden zwei Varianten gewählt: A) Schalendicke 0,01 µm und B) Schalendicke 0,02 µm.

Von jeder Variante wird eine Probe durch einen Stufenkeil mit grünem Licht belichtet und wie folgt verarbeitet:
a) Entwicklung 3 Minuten bei 30°C
   Das Entwicklungsbad bleicht dem in Beispiel 1, enthält jedoch zusätzlich 40 g Natriumsulfit pro Liter
b) Kombinierte Farb- und Silberbleichung 3 Minuten bei 30°C
   Zusammensetzung gleicht der in Beispiel 1
c) Fixierbad 3 Minuten bei 30° C
   Zusammensetzung gleicht der in Beispiel 1

Wie die nachfolgende Tabelle 2 zeigt, kann der Zwischenbildeffekt, gemessen an der Gradation des gegenläufigen Gelbbildes durch geeignete Wahl der Schalendicke der verschleierten Core-shell-Emulsion stark beeinflußt werden.

### Beispiel 3

Dieses Beispiel betrifft ein photographisches Material gemäß vorliegender Erfindung, in das Hydrochinon als Entwickler in einer Konzentration von 1 g/m² in die Schichten eingearbeitet ist.

Das Material wird nach der in Beispiel 1 geschilderten Weise hergestellt, wobei jedoch für die Schicht a) eine Emulsion von 95 Mol-% Silberbromid und 5 Mol-% Silberjodid verwendet wird.

Nach der Belichtung durch einen Stufenkeil mit grünem Licht wird anstelle eines Entwicklers ein Aktivierungsbad der folgenden Zusammensetzung verwendet:

### Aktivierungsbad

Die weitere Verarbeitung, bestehend aus einer kombinierten Farb- und Silberbleichung, Fixierung und Schlußwässerung, erfolgt wie im Beispiel 1.

Das verarbeitete Material zeigt ein zum Belichtungskeil gleichläufiges Purpurbild und einen dazu gegenläufigen Dichteanstieg des Gelbfarbstoffes.

Die Auswertung ergibt in analytischen Dichten folgende sensitometrischen Daten:

### Beispiel 4

Dieses Beispiel illustriert die Entwicklungskinetik in der Core-shell-Emulsion in Abhängigkeit vom Sulfitgehalt des Entwicklers.

Wie im Beispiel 2 wird auf einem opaken Träger ein ohotographisches Material mit drei Schichten hergestellt, wobei jedoch eine Core-shell-Emulsion verwendet wird, deren kubische Kristalle eine Kantenlänge von 0,55 µm und eine AgBr-Schalendicke von 0,015 µm besitzen. Als Entwicklungsverzögererwerden 6 mg 1-Phenyl-5-mercaptotetrazol pro g Silber verwendet.

4 Proben dieses Materials werden durch einen Stufenkeil mit grünem Licht belichtet und wie folgt verarbeitet:

Wie die nachfolgende Tabelle 4 zeigt, kann die Gegengradation des Gelbbildes durch den Sulfitgehalt im Entwickler beeinflußt werden. Die Zahlenwerte in der Tabelle bedeuten analytische Dichten bei der angegebenen Wellenlänge.

Aus der Tabelle 4 kann entnommen werden, daß bei zunehmender Sulfitkonzentration die Maximaldichte des Purpurbildes etwas zunimmt, während gleichzeitig die Gradation des gegenläufigen Gelbbildes deutlich verflacht wird.

### Beispiel 5

Dieses Beispiel betrifft die Maskierung der Blau-Nebenfarbdichte eines Magentafarbstoffes in photographischem (Tripack-)Material. Auf einen weiß-opaken Träger werden nacheinander folgende Schichten vergossen:
a) eine rotsensibilisierte Silberjodidbromidgelatineemulsionsschicht mit 97,4 Mol-% AgBr und 2,6 Mol-% AgJ und einem Silbergehalt von 0,17 g/m², welche 0,13 g/m² des Cyanfarbstoffs der Formel enthält,
b) eine Gelatinezwischenschicht mit einem Auftragsgewicht von 1,52 g/m², welche 0,42 g/m² eines (blockierten) Hydrochinonderivates der Formel enthält,
c) eine grünsensibilisierte Silberjodidbromidgelatineemulsionsschicht mit 95 Mol-% Silberbromid, 5 Mol-% Silberjodid und einem Silbergehalt von 0,22 g/m², welche 0,154 g/m² des Magentafarbstoffes der Formel (101) enthält,
d) eine Gelbfilterschicht, welche 1,68 g/m² Gelatine, 0,04 g/m² kolloidales Silber, 0,05 g/m² des Gelbfarbstoffes der Formel (102) und 0,72 g/m² des Hydrochinonderivats der Formel (104) enthält,
e) eine chemisch verschleierte Core-shell-Emulsion mit einem Silbergehalt von 0,1 g/m² (die wie folgt hergestellt wird: eine kubisch-monodisperse Silberbromidemulsion (Kantenlänge der Kristalle 0,59 µm wird während 1 Stunde bei 60° C mit einer Lösung von 0,01 % Formamidinsulfinsäure und 0,01% Tetrachlorgoldsäure verschleiert und danach mit einer Silberbromidschale von 0,025 µm Dicke überzogen).
f) eine blauempfindliche Silberbromidgelatineemulsionsschicht mit einem Silbergehalt von 0,36 g/ m², welche 0,11 g/m² des Gelbfarbstoffes der Formel (102) enthält, und
g) eine Gelatineschutzschicht mit einem Gießgewicht von 1,16 g/m².

Je eine Probe dieses Materials wird durch einen Stufenkeil (A) polychromatisch, (B) mit blauem und (C) mit grünem Licht belichtet und wie folgt verarbeitet:

### e) Schlußwässerung

Die analytischen Dichten der erhaltenen Farbkeile werden angemessen. Die Ergebnisse sind in Fig. 3 in Form von D/log E-Kurven zusammengestellt.

Im Falle eines vorteilhaften Zwischenbildeffektes - für die Maskierung der Blau-Nebenfarbdichte des Mangentafarbstoffs - weicht Kurve A (polychromatische Belichtung) von Kurve B (Blaubelichtung) ab, d. h. man erhält über einen größeren Vorlagendichtebereich bei polychromatischer Belichtung eine höhere Gelbdichte als bei Blaubelichtung.

Auch bei Grünbelichtung (Kurve C) ist dieser Zwischenbildeffekt vorhanden. Die Kopie zeigt dann eine zum Belichtungskeil gleichlaufende Abnahme der Magentadichte und eine dazu gegenläufig ansteigende Gelbdichte.

## Patentansprüche

1. Verfahren zur Herstellung maskierter positiver Farbbilder nach dem Silberfarbbleichverfahren durch Belichtung eines photographischen Materials für das Silberfarbbleichverfahren, Silberentwicklung, Farbbleichung, Silberbleichung und Fixierung, wobei die Silberbleichung gegebenenfalls mit der Farbbleichung und/oder der Fixierung in einem einzigen Verarbeitungsbad gleichzeitig durchgeführt werden kann und wobei das photographische Material
a) in mindestens einer Schicht mindestens einen ersten Farbstoff, von weichem mindestens eine unerwünschte Nebenfarbdichte kompensiert werden soll,
b) in der (den) Schicht(en) a) und/oder in einer zu dieser Schicht benachbarten Schicht (je) eine diesem (diesen) Farbstoff(en) zugeordnete jodidhaltige Silberhalogenidemulsion,
c) in mindestens einer weiteren Schicht mindestens (je) einen zweiten Farbstoff, dessen Hauptfarbdichte der (den) zu kompensierenden Nebenfarbdichte(n) des (der) ersten Farbstoffes (Farbstoffe) entspricht, und
d) in der (den) Schicht(en) c) und/oder in einer zu dieser (diesen) benachbarten Schicht eine diesem (diesen Farbstoff(en) zugeordnete jodidfreie oder im Vergleich zu den unter b) erwähnten Emulsionen jodidarme Silberhalogenidemulsion, enthält, dadurch gekennzeichnet, daß das photographische Material
e) in der (den) Schicht(en) c) und/oder in mindestens einer weiteren Schicht, welche der (den) Schicht(en) c) benachbart ist, und welche von einer oder mehreren Schichten a) durch mindestens eine Zwischenschicht getrennt ist, eine jodidfreie oder jodidarme Core-shell-Emulsion, deren Partikel aus einem oberflächenverschleierten Silberhalogenidkern und einer diese umhüllenden unverschleierten Silberhalogenidschale bestehen, wobei sich diese Emulsion durch Einwirkung eines Entwicklers spontan bis zur Maximaldichte entwickeln läßt, und gegebenenfalls einen Entwicklungsverzögerer enthält,
und daß die Entwicklung in einer von Silberkomplexbildnern freien Entwicklerlösung erfolgt.

2. Verfahren nach Anspruch 1, dadurch gekennzeichnet, daß der Kern eines Core-shell Partikels aus Silberbromid oder Silberchlorobromid mit einem Gehalt von höchstens 20 Mol-% Silberchlorid und höchstens 1,0 Mol-% Silberjodid besteht und vor dem Aufbringen der Schale durch Vorbelichtung oder durch chemische Behandlung verschleiert wird.

3. Verfahren nach den Ansprüchen 1 und 2, dadurch gekennzeichnet, daß die Schale eines kernverschleierten Core-shell-Partikels aus einem unverschleierten Silberhalogenid besteht, ihre Stärke zwischen 5 und 100 nm beträgt und sie aus demselben oder einem anderem Silberhalogenid wie der Kern besteht.

4. Verfahren nach den Ansprüchen 1 bis 3, dadurch gekennzeichnet, daß nach der Verschleierung, jedoch vor dem Aufbringen der Schale, der Silberhalogenidkristall gegebenenfalls mit einem Entwicklungsverzögerer behandelt wird.

5. Verfahren nach Anspruch 1, dadurch gekennzeichnet, daß man in dem photographischen Material zwischen der Schicht e), die die vorverschleierte Core-shell-Emulsion enthält und der eine jodidhaltige Silberhalogenidemulsion enthaltenden Schicht b) mindestens eine Zwischenschicht, die weder Bildfarbstoff noch Silberhalogenid enthält, anordnet.

6. Verfahren nach Anspruch 1, dadurch gekennzeichnet, daß die den Bildfarbstoffen zugeordneten Silberhalogenidemulsionen spektrale Empfindlichkeiten in der jeweiligen Komplementärfarbe des Bildfarbstoffes aufweisen.

7. Verfahren nach Anspruch 1, dadurch gekennzeichnet, daß das photographische Material zusätzliche Schichten aufweist, in denen von den beiden Komponenten Bildfarbstoff und Silberhalogenid mindestens eine mindestens teilweise fehlt.

8. Verfahren nach den Ansprüchen 1 bis 7, dadurch gekennzeichnet, daß die den einzelnen Bildfarbstoffen zugeordneten sensibilisierten Silberhalogenidemulsionen sich in derselben Schicht wie die zugehörigen Bildfarbstoffe oder sich teilweise in einer der Farbstoffschicht benachbarten Schicht befinden.

9. Verfahren nach den Ansprüchen 1 bis 8, dadurch gekennzeichnet, daß die silberjodidhaltigen Emulsionen 0 bis 99,9 Mol-% Silberchlorid, 0 bis 99,9 Mol-% Silberbromid und 0,1 bis 10, vorzugsweise 1 bis 5 Mol-% Silberjodid enthalten.

10. Verfahren nach den Ansprüchen 1 bis 9, dadurch gekennzeichnet, daß zur Steuerung der Entwicklungskinetik im Entwickler 2 bis 100 g eines Alkalimetall- oder Ammoniumsulfits je Liter Entwicklerlösung verwendet werden.

11. Photographisches Silberfarbbleichmaterial zur Herstellung maskierter positiver Farbbilder, das
a) in mindestens einer Schicht mindestens einen ersten Farbstoff, von welchem mindestens eine unerwünschte Nebenfarbdichte kompensiert werden soll,
b) in der (den) Schicht(en) a) und/oder in einer zu dieser Schicht benachbarten Schicht (je) eine diesem (diesen) Farbstoff(en) zugeordnete jodidhaltige Silberhalogenidemulsion,
c) in mindestens einer weiteren Schicht mindestens (je) einen zweiten Farbstoff, dessen Hauptfarbdichte der (den) zu kompensierenden Nebenfarbdichte(n) des (der) ersten Farbstoffes (Farbstoffe) entspricht, und
d) in der (den) Schicht(en) c) und/oder in einer zu dieser (diesen) benachbarten Schicht eine diesem (dieser) Farbstoff(en) zugeordnete jodidfreie oder im Vergleich zu der unter b) erwähnten Emulsion jodidarme Silberhalogenidemulsion enthält,
dadurch gekennzeichnet, daß das photographische Material
e) in der (den) Schicht(en) c) und/oder in mindestens einer weiteren Schicht, welche der (den) Schicht(en) c) benachbart ist, und welche von einer oder mehreren Schichten a) durch mindestens eine Zwischenschicht getrennt ist, eine jodidfreie oder jodidarme Core-shell-Emulsion, deren Partikel aus einem oberflächenverschleierten Silberhalogenidkern und einer diesen umhüllenden unverschleierten Silberhalogenidschale bestehen, wobei sich diese Emulsion durch Einwirkung eines Entwicklers spontan bis zur Maximaldichte entwickeln läßt, und gegebenenfalls, zur weiteren Steuerung der Entwicklungskinetik, einen Entwicklungsverzögerer enthält.

## Claims

1. A process for the production of a masked positive colour image by the silver dye bleach process, which comprises exposing a photographic material for the silver dye bleach process, silver developing, dye bleaching, silver bleaching and fixing, the silver bleaching being optionally carried out simultaneously with the dye bleaching and/or the fixing, in a single processing bath, and in which photographic material there is present
a) in at least one layer, at least one first dye from which at least one undesired secondary colour density is to be compensated,
b) in each layer or layers a) and/or in a layer adjacent to this layer, an iodide-containing silver halide emulsion associated with said dye or dyes,
c) in at least one other layer, per layer at least one second dye, the main colour density of which corresponds to the secondary colour density or densities to be compensated of the first dye or dyes, and
d) in the layer or layers c) and/or in a layer adjacent thereto, an iodide-free silver halide emulsion associated with said dye or dyes, or, in comparison with the emulsions mentioned under b), a silver halide emulsion of low iodide content, in which process the photographic material contains
e) in the layer or layers c) and/or in at least one other ₃yer which is adjacent to the layer or layers c) and which is separated from one or more layers a) by at least one intermediate layer, a core-shell emulsion which is free of iodide or has a low iodide content, the particles of which emulsion consist of a surface-fogged silver halide core and of an unfogged silver halide shell enclosing the latter, and which emulsion can be developed spontaneously up to the maximum density by the action of a developer, and optionally a developing retarder,
and in which process the developing is carried out in a developer solution which is free of silver-complexing agents.

2. A process according to claim 1, wherein the core of a core-shell particle consists of silver bromide or silver chlorobromide with a content of at most 20 mol-% of silver chloride and at most 1.0 mol-% of silver iodide, and which core is fogged, before the shell is applied, by prior exposure or by chemical treatment.

3. A process according to either of claims 1 and 2, wherein the shell of a core-fogged core-shell particle consists of an unfogged silver halide, has a thickness of between 5 and 100 nm, and consists of the same silver halide as the core or of a different silver halide.

4. A process according to any one of claims 1 to 3, wherein after the fogging, but before the application of the shell, the silver halide crystal is treated, optionally with a developing retarder.

5. A process according to claim 1, wherein at least one intermediate layer which contains neither image dye nor silver halide is arranged in the photographic material between the layer e), which contains the pre-fogged core-shell emulsion, and the layer b), which contains an iodide-containing silver halide emulsion.

6. A process according to claim 1, wherein the silver halide emulsions associated with the image dyes show spectral sensitivities in the respective complementary colour of the image dye.

7. A process according to claim 1, wherein the photographic material has additional layers in which at least one of the two components consisting of image dye and silver halide is at least partially absent.

8. A process according to any one of claims 1 to 7, wherein the sensitised silver halide emulsions associated with the individual image dyes are located in the same layer as the corresponding image dyes or partially in a layer adjacent to the dye layer.

9. A process according to any one of claims 1 to 8, wherein the silver iodide-containing emulsions contain 0 to 99.9 mol-% of silver chloride, 0 to 99.9 mol-% of silver bromide and 0.1 to 10, preferably 1 to 5, mol-% of silver iodide.

10. A process according to any one of claims 1 to 9, wherein 2 to 100 g of an alkali metal sulfite or ammonium sulfite per litre of developer solution are used in the developer in order to control the developing kinetics.

11. A photographic silver dye bleach material for the production of a masked positive colour image, wherein there is present
a) in at least one layer, at least one first dye from which at least one undesired secondary colour density is to be compensated,
b) in each layer or layers a) and/or in a layer adjacent to this layer, an iodide-containing silver halide emulsion associated with said dye or dyes,
c) in at least one other layer, per layer at least one second dye, the main colour density of which corresponds to the secondary colour density or densities to be compensated of the first dye or dyes, and
d) in the layer or layers c) and/or in a layer adjacent thereto, an iodide-free silver halide emulsion associated with said dye or dyes, or, in comparison with the emulsions mentioned under b), a silver halide emulsion of low iodide content, said photographic material containing
e) in the layer or layers c) and/or in at least one other layer wich is adjacent to the layer or layers c) and which is separated from one or more layers a) by at least one intermediate layer, a core-shell emulsion which is free of iodide or has a low iodide content, the particles of which emulsion consist of a surface-fogged silver halide core and of an unfogged silver halide shell enclosing the latter, and which emulsion can be developed spontaneously up to the maximum density by the action of a developer, and optionally a developing retarder.

## Revendications

1. Procédé pour la formation d'images en couleurs positives masquées selon le procédé de blanchiment des couleurs à l'argent par exposition à la lumière d'un matériau photographique pour le procédé de blanchiment des couleurs à l'argent, le développement de l'argent, le blanchiment des couleurs, le blanchiment de l'argent, et le fixage, le blanchiment de l'argent pouvant être effectué simultanément éventuellement avec le blanchiment des couleurs et/ou avec le fixage dans un seul bain de traitement, et le matériau photographique contenant
a) dans au moins une couche au moins un premier colorant, pour lesquel doit être compensée au moins une densité spectrale secondaire non désirée,
b) dans la (les) couche(s) a) et/ou dans une couche voisine de cette couche (et dans chacune de ces couches) une émulsion à l'halogénure d'argent contenant du iodure associée à ce (ces) colorant(s),
c) dans au moins une autre couche, au moins (par couche) un deuxième colorant dont la densité spectrale principale correspond à la densité spectrale secondaire ou aux densités spectrales secondaires à compenser du (des) premier(s) colorant(s), et
d) dans la (les) couche(s) c) et/ou dans une couche voisine de celle-ci (celles-ci) une émulsion à l'halogénure d'argent sans iodure, ou contenant peu de iodure comparativement aux émulsions mentionnées en b), associée à ce (ces) colorant(s), ce procédé étant caractérisé par le fait que le matériau photographique contient
e) dans la (les) couche(s) c) et/ou dans au moins une autre couche qui est voisine de la (des) couche(s) c), et qui est séparée d'une ou plusieurs couches a) par au moins une couche intermédiaire, une émulsion noyau-enveloppe sans iodure ou contenant peu de iodure, dont les particules sont constituées par un noyau d'halogénure d'argent voilé en surface et d'une enveloppe d'halogénure d'argent non voilée entourant ce noyau, cette émulsion pouvant être développée spontanément jusqu'à la densité maximale par action d'un développateur et contenant éventuellement un retardateur de développement, et par le fait que le développement s'effectue dans une solution de développateur exempte de complexants de l'argent.

2. Procédé selon la revendication 1, caractérisé par le fait que le noyau d'une particule noyau-enveloppe est constitué par du bromure d'argent ou par du chlorobromure d'argent contenant au maximum 20% en mole de chlorure d'argent et au maximum 1,0 % en mole de iodure d'argent, et qu'il est voilé, avant l'application de l'enveloppe, par une exposition à la lumière préalable ou par un traitement chimique.

3. Procédé selon les revendications 1 et 2, caractérisé par le fait que l'enveloppe d'une particule noyau-enveloppe voilée sur le noyau, constituée d'un halogénure d'argent non voilé a une épaisseur comprise entre 5 et 100 nm et qu'elle est constituée par le même ou un autre halogénure d'argent que celui du noyau.

4. Procédé selon les revendications 1 à 3, caractérisé par le fait que après le voilage, mais avant l'application de l'enveloppe, le cristal d'halogénure d'argent est traité éventuellement avec un retardateur de développement.

5. Procédé selon la revendication 1, caractérisé par le fait qu'on dispose dans le matériau photographique entre la couche e), qui contient l'émulsion noyau-enveloppe voilée au préalable et la couche b) contenant une émulsion à l'halogénure d'argent contenant du iodure, au moins une couche intermédiaire qui ne contient ni de colorant d'image ni d'halogénure d'argent.

6. Procédé selon la revendication 1, caractérisé par le fait que les émulsions à l'halogénure d'argent associées aux colorants d'image présentent des sensibilités spectrales dans les couleurs complémentaires respectives du colorant d'image.

7. Procédé selon la revendication 1, caractérisé par le fait que le matériau photographique présente des couches supplémentaires dans lesquelles, parmi les deux constituants, le colorant d'image et l'halogénure d'argent, il en manque au moins un au moins en partie.

8. Procédé selon la revendication 1 à 7, caractérisé par le fait que les émulsions à l'halogénure d'argent sensibilisées associées à chacun des colorants d'image se trouvent dans la même couche que les colorants d'images correspondants ou bien se trouvent en partie dans une couche voisine de la couche de colorants.

9. Procédé selon les revendications 1 à 8, caractérisé par le fait que les émulsions renfermant du iodure d'argent contiennent 0 à 99,9 % en mole de chlorure d'argent, 0 à 99,9 % en mole de bromure d'argent et 0,1 à 10, de préférence 1 à 5 % en mole, de iodure d'argent.

10. Procédé selon les revendications 1 à 9, caractérisé par le fait que en vue de régler la cinétique du développement dans le développateur, on utilise 2 à 100 g d'un sulfite de métal alcalin ou d'ammonium par litre de solution de développateur.

11. Matériau photographique pour le procédé de blanchiment des couleurs à l'argent servant à la formation d'images en couleurs positives masquées qui contient
a) dans au moins une couche au moins un premier colorant, dont au moins une densité spectrale secondaire non désirée doit être compensée,
b) dans la (les) couche(s) a) et/ou dans une couche voisine de cette couche (et dans chacune des couche) une émulsion à l'halogénure d'argent contenant du iodure associé à ce (ces) colorant(s),
c) dans au moins une autre couche au moins (par couche) un deuxième colorant dont la densité spectrale principale correspond à la densité spectrale secondaire ou aux densités spectrales secondaires à compenser du (des) premier(s) colorant(s), et
d) dans la (les) couche(s) c) et/ou dane une couche voisine de celle-ci (de celles-ci), une émulsion à l'halogénure d'argent sans iodure ou contenant y.₉u de iodure comparativement a l'émulsion mentionnée en b), associée à ce (ces) colorant(s), caractérisé par le fait que ce matériau photographique contient
e) dans la (les) couche(s) c) et/ou dans au moins une autre couche qui est voisine de la (des) couche(s) c), et qui est séparée d'une ou de plusieurs couches a) par au moins une couche intermédiaire, une émulsion noyau-enveloppe sans iodure, ou contenant peu de iodure, dont les particules sont constituées par un noyau d'halogénure d'argent voilé en surface et d'une enveloppe d'halogénure d'argent non voilée entourant ce noyau, cette émulsion pouvant être développée spontanément jusqu'à la densité maximale par action d'un développateur, et contenant éventuellement un retardateur de développement pour régler d'une façon poussée la cinétique du développement.
